# FASCICULE DE BREVET EUROPEEN

(11) **EP 0 142 180 B1**
(45) Date de publication et mention de la délivrance du brevet: **25.04.1990**
(21) Numéro de dépôt: 84201264.3
(22) Date de dépôt: 04.09.1984
(51) Int. Cl.: H01P 11/00, H01Q 15/14, C25D 1/22

(54) **Procédé de réalisation d'un corps moulé en matière plastique revêtu d'une couche métallique, et antenne plane ainsi réalisée**
Verfahren zur Herstellung von kunststoffgepresstem Material mit einer metallischen Schicht und Flachantenne nach diesem Verfahren
Method of making a moulded body of plastic material covered by a metallic layer, and plane antenna so realized

(30) Priorité: 07.09.1983 FR 8314254
(43) Date de publication de la demande: 22.05.1985
(73) Titulaire: LABORATOIRES D'ELECTRONIQUE PHILIPS, 94450 Limeil-Brévannes (FR); Philips Electronics N.V., 5621 BA Eindhoven (NL)
(72) Inventeur: Monnier, Michel Jean-Claude, F-75007 Paris (FR)
(74) Mandataire: Landousy, Christian

(56) Documents cités:
- EP-A- 0 108 463
- FR-A- 1 107 396
- FR-A- 1 175 166
- FR-A- 1 462 893
- GB-A- 1 167 690
- GB-A- 2 003 928
- GB-A- 2 044 543
- US-A- 2 646 396
- US-A- 3 536 800
- US-A- 4 363 705

## Description

L'invention concerne un procédé de réalisation d'un corps moulé en matière plastique revêtu d'une couche métallique et trouve son application dans la fabrication d'antennes planes hyperfréquences composées d'éléments rayonnants à lignes microrubans associées à un substrat diélectrique.

De telles antennes sont décrites dans la demande de brevet européen No 0108463.

Pour la réception ou la transmission d'un signal présentant une seule polarisation, ces antennes sont constituées de deux plaques métalliques dans lesquelles sont pratiquées, d'une part, des ouvertures dirigées vers le milieu de propagation, constituant les éléments rayonnants, et d'autre part, un réseau de cannelures destiné à recevoir des conducteurs centraux. Ces derniers, portés par un film diélectrique enserré entre les deux plaques métalliques, constituent avec les éléments rayonnants et les cannelures, le réseau d'alimentation de l'antenne. La surface totale de ces antennes peut aller de quelques centimètres carrés à plusieurs mètres carrés.

De telles antennes présentent un intérêt grandissant du fait qu'elles trouvent leur application dans la réception d'émission de télévision relayées par satellites. De nombreuses autres structures d'antennes planes ont été proposées au cours de ces dernières années, mais ces structures ne répondent pas aux conditions imposées par les spécifications du C.C.I.R (Comité Consultatif International de Radio) alors que les antennes planes réalisées selon la demande de brevet cité présentent des faibles pertes, un gain élevé et une large bande passante dans le domaine de longueur d'onde concerné.

Dans ces conditions, il est impératif de mettre au point un procédé de fabrication permettant la réalisation de telles antennes, en grande quantité, avec un faible coût. En effet, les applications dans le domaine de la réception de télévision impliquent toujours des fabrications en grande série pour une gamme de produits présentant un rapport satisfaisant entre la qualité et le prix.

C'est pourquoi, il est intéressant de remplacer, dans la fabrication de ces antennes, les plaques métalliques par des plaques en plastique métallisés, tout en imposant à l'ensemble une grande résistance à l'usage et aux intempéries.

Pour la réalisation des corps en plastique métallisé, il est connu du brevet GB-A-2 044 543 un procédé pour faire adhérer une couche électrolytique à une couche de résine moulée. Une vis crée l'effort mécanique permettant de séparer la couche électrolytique du moule support. Mais cette méthode ne peut fonctionner que pour la réalisation de pièces moulées extrêmement simples, ce qui n'est pas le cas des plaques conductrices nécessaires à la réalisation de l'antenne plane, ceci malgré le fait qu'elle ne présente qu'un réseau de conducteurs.

Il est d'autre part connu du brevet US-A-4 363 705 d'utiliser l'action de la passivation du nickel pour séparer deux couches en nickel dans la fabrication des matrices de disques microsillons. Mais cette méthode concerne la séparation de deux "couches" métalliques présentant de très fines aspérités, et qui de ce fait peuvent "peler" facilement. Il n'est pas dit comment appliquer cette méthode à la séparation entre un moule métallique substantiellement rigide et une couche métallique attachée à une couche plastique formant un ensemble également substantiellement rigide et à reliefs beaucoup plus grands en comparaison de ceux des matrices positives et négatives du document cité.

Il est encore connu du brevet FR-A-1 175 166 un procédé pour réaliser un guide d'onde, ou corps creux, formé d'une couche de nickel, à partir d'un mandrin ou bloc en aluminium recou- vert d'une couche d'alumine puis d'une couche mince d'argent et enfin d'une couche épaisse galvanique en nickel. Selon ce procédé on ménage une lumière pour éliminer le mandrin grâce à une attaque de l'aluminium par l'alcali et pour obtenir ainsi le corps creux formé d'une couche de nickel pour constituer un guide d'onde. Mais cette méthode est destructrice du moule, ou mandrin.

Et il est connu par le brevet anglais GB-A-1.1 67.690, publié le 22 octobre 1969, de fabriquer de tels corps en plastique métallisé. La méthode proposée par ce document consiste à revêtir un moule en bois d'une Première couche de vinyle destinée à favoriser le démoulage et qui sera éliminée lors de cette opération. Puis une couche métallique est pulvérisée sur le vinyle dans le moule ainsi préparé et le corps plastique est moulé par injection. Il suffit ensuite de dissoudre la couche de vinyle pour obtenir le corps en plastique revêtu de la couche métallique.

Une telle méthode présente l'inconvénient, d'ailleurs cité dans ce document, de ne permettre la réalisation que d'un petit nombre de pièces. En outre, la couche de vinyle, dont le but est d'éviter l'adhérence de la couche métallique sur le moule, ne permet pas d'obtenir une bonne précision sur la dimension des détails de la pièce moulée. En effet, elle ne présente pas une épaisseur uniforme sur l'ensemble d'une grande surface. Enfin la méthode décrite dans le document cité ne permet pas de réaliser des pièces de grandes dimensions.

Le but du présent procédé de réalisation est donc de remédier aux inconvénients présentés par les méthodes décrites dans les documents cités en proposant un procédé de réalisation d'un corps moulé en matière plastique revêtu d'une couche métallique, selon lequel, une couche intermédiaire destinée à faciliter le démoulage ayant été préalablement formée à la surface du moule, la couche métallique est déposée dans le moule avant l'introduction de la matière plastique, et selon lequel d'abord, le moule est métallique et la couche intermédiaire est formée par passivation du métal du moule, ensuite la couche métallique de revêtement est déposée par électrolyse et la matière plastique introduite dans le moule ainsi préparé et, enfin, après durcissement de la matière plastique, le démoulage est effectué en pratiquant un traitement thermique.

Dans une mise en oeuvre du procédé selon l'invention, le moule est réalisé par usinage d'une pièce métallique massive, et sa surface est polie électrolytiquement.

Dans une autre mise en oeuvre du procédé selon l'invention le moule est réalisé en tôle emboutie.

Dans l'une ou l'autre de ces mises en oeuvre du procédé selon l'invention le plastique peut être une résine thermodurcissable et être coulé dans les moules. Le plastique peut également être une résine thermoplastique et être injecté à chaud dans le moule.

Dans une mise en oeuvre du procédé selon l'invention le moule est fait en un alliage fer-nickel-chrome, il est passivé chimiquement, et le traitement thermique employé pour le démoulage est un refroidissement.

Dans une autre mise en oeuvre du procédé selon l'invention, le moule est en aluminium, passivé par une couche d'oxyde, et le traitement thermique employé pour le démoulage est un réchauffement.

Dans chacune de ces mises en oeuvre du procédé selon l'invention, la couche métallique de revêtement peut être en un composé de cuivre, ou argent, ou or, et de nickel.

Dans ces conditions, du fait de l'emploi d'un moule conducteur, les opérations de polissage et de dépôt métallique peuvent être faites par une méthode électrolytique, ce qui permet de fabriquer d'une part, des pièces de grandes dimensions et d'autre part de nombreuses pièces à la fois.

Mais il est surtout notable que la couche de passivation du métal du moule ne change pas les dimensions de ce dernier et que, dans ce cas, la précision sur les dimensions des détails de la pièce moulée est la même que la précision sur la réalisation du moule. En effet, la couche formée par passivation du métal du moule, ne constitue pas une couche intermédiaire ajoutée entre le moule et le moulage, mais fait partie intégrante du moule. Par conséquent, et particulièrement dans le cas d'un moule usiné, la précision obtenue pour la pièce moulée peut être extrêmement grande, ce qui peut être demandé lors de la réalisation de certains types d'antennes hyperfréquences. Enfin, les moulages réalisés à partir d'un même moule sont extrêmement répétitifs.

Ainsi, par le procédé selon l'invention, la qualité des pièces est améliorée, et la fabrication en est simplifiée et accélérée.

L'invention sera mieux comprise à l'aide de la description détaillée de ces modes de réalisation, appliqués à la fabrication d'une antenne plane hyperfréquence, prise comme exemple non limitatif, et illustrés schématiquement par les figures ci-après annexées.
La figure 1a représente en coupe schématique un élément rayonnant d'antenne plane tel que décrit dans la demande de brevet européen EP-A-0 108 463.
La figure 1b représente en coupe schématique une ligne d'alimentation d'une telle antenne.
La figure 1c représente, vue de dessus, une partie d'une telle antenne.
Les figures 2a et 2b représentent en coupe schématique les plaques d'antenne obtenues par le procédé selon l'invention.
Les figures 3a et 3b représentent, en coupe schématique, le moulage de ces plaques d'antenne dans le cas où le moule utilisé est en métal usiné.
Les figures 4a et 4b représentent, en coupe schématique, le moulage de ces plaques d'antenne dans le cas où le moule utilisé est en tôle emboutie.

Tel que représenté sur les figures 1a et 1c, l'élément rayonnant d'antenne plane est composé de deux plaques métalliques 40 et 50 dans lesquelles sont pratiquées les ouvertures 41 et 51 en regard l'une de l'autre. Ces deux plaques enserrent la feuille de diélectrique 20 supportant le conducteur central 30. L'évasement 61 est destiné à améliorer le gain et le plan réflecteur 71 est destiné à améliorer l'adaptation. Les conducteurs centraux 30 progressent vers la sortie d'antenne dans les cannelures 42 et 52 pratiquées dans les plaques 40 et 50 respectivement, et représentées en coupe sur la figure 1b.

Toutes les surfaces de l'antenne le long desquelles se propage le signal à transmettre ou à émettre doivent être métallisées. La seule surface qu'il n'est pas indispensable de métalliser est donc la face postérieure de l'antenne qui n'est pas tournée vers le milieu de propagation. Pour la plaque 40 par exemple, il est nécessaire de métalliser les surfaces 14 et 16, alors que pour la plaque 50, il suffit de métalliser la surface 15, comme il est montré sur les figures 2a et 2b.

La fabrication de l'antenne plane à l'aide du procédé selon l'invention est mise en oeuvre de la façon illustrée par les figures 3 et 4. Cette fabrication comprend la réalisation des deux plaques 40 et 50 à l'aide de moules spécifiquement prévus pour chacune de ces pièces.

Chacun de ces moules peut être obtenu à partir d'une pièce métallique massive usinée, ce qui est montré sur la figure 3, ou bien à partir d'une tôle emboutie ce qui est montré sur la figure 4. L'emploi d'un matériau métallique pour la fabrication du moule est rendu nécessaire du fait que la plupart des opérations effectuées sur le moule, selon la présente invention, sont préférentiellement du type électrolytique.

Dans une première mise en oeuvre du procédé selon l'invention, le moule est usiné. Pour la réalisation de la plaque 40, il comprend deux parties 1 et 2 comme il est montré sur la figure 3a. Après usinage, chacune des parties constituant le moule est polie par un procédé de préférence électrolytique. Puis ces parties 1 et 2 sont passi- vées, en sorte que la couche métallique, qui y est déposée ultérieurement, ne peut y adhérer. A titre d'exemple, si le métal choisi pour réaliser le moule est un acier, la passivation est obtenue par l'action de l'acide nitrique chaud. Si le métal choisi est l'aluminium, la passivation est faite par oxydation anodique.

Chaque partie du moule ainsi préparée reçoit un dépôt métallique, de préférence par électrolyse, à l'aide d'un métal possédant des propriétés électrolytiques d'une part et étant compatible avec le fonctionnement d'une antenne hyperfréquence d'autre part. C'est pourquoi un composé de cuivre, ou argent, ou or avec le nickel est choisi de préférence.

On notera que la couche métallique réalisée par une méthode électrolytique se dépose aussi bien à l'intérieur qu'à l'extérieur du moule. Afin de diminuer l'usure du bain électrolytique, il est préférable de recouvrir l'extérieur du moule d'une couche de vernis par exemple, permettant d'éviter ce dépôt.

Dans chacune des mises en oeuvre du procédé selon l'invention, les méthodes électrolytiques sont employées de préférence à toutes autres comme donnant les meilleurs résultats sur les grandes surfaces présentées par les antennes. Le décapage électrolytique permet d'une part d'obtenir un excellent état de surface sur de très grandes pièces, et le dépôt électrolytique d'autre part fournit des couches particulièrement uniformes et homogènes, sur ces mêmes pièces. De plus ces résultats sont parfaitement répétitifs dans le cas d'une fabrication en grande série. Enfin de nombreuses pièces peuvent être traitées à la fois, ce qui est également favorable à une fabrication en série.

Une matière plastique ou résine est ensuite introduite entre les pièces 1 et 2 du moule. Cette résine peut être du type thermodurcissable ou thermoplastique, et suivant le cas, elle peut être moulée ou injectée. Pour le moulage et/ou le durcissement d'une telle résine, il n'est jamais nécessaire d'élever la température du moule jusqu'à la température de fusion de la métallisation, laquelle ne risque donc pas d'être détériorée.

Après durcissement de la résine, le démoulage a lieu par séparation des pièces 1, 40 et 2. Si le matériau métallique constituant le moule présente un coefficient de dilatation inférieur à celui de la résine, le démoulage est obtenu à l'aide d'un traitement thermique consistant en un refroidissement des pièces, et qui provoque un retrait des dimensions du corps plastique. Ce dernier est éjecté, entraînant la métallisation avec lui. Ce type d'opération est employé dans le cas où le matériau métallique utilisé pour le moule est par exemple un alliage fer-nickel-chrome du type INVAR.

Au contraire, si le matériau métallique constituant le moule présente un coefficient de dilatation supérieur à celui de la résine, ce qui est le cas si le moule est en aluminium par exemple, le démoulage est obtenu à l'aide d'un traitement thermique consistant en un réchauffement qui provoque une dilatation du moule, et le décole- ment du corps plastique qui est éjecté entraînant la métallisation avec lui.

Un autre avantage de cette méthode réside dans le fait que l'on peut réutiliser les moules un grand nombre de fois.

Pour la fabrication de la plaque 50 à l'aide d'un moule usiné, ce dernier comprend deux parties 3 et 4, comme il est montré sur la figure 3b. La surface 15 du corps 50 devant seule être métallisée, il n'y a que la pièce 4 du moule qui reçoive la métallisation. La pièce 3 peut être constituée par n'importe quel matériau, métallique ou non, tel que sa surface 17 n'adhère pas à la pièce 50 en résine. Si cette surface adhérait à la résine, elle pourrait y rester collée et ne nuirait en rien au fonctionnement de l'antenne. Mais on devrait alors prévoir une partie 3 du moule nouvelle, pour chaque antenne fabriquée, ce qui n'est pas souhaité, de manière à ne pas augmenter le coût de fabrication. La pièce 3 du moule peut donc être prévue en téflon par exemple, ou bien métallique et enduite d'un vernis.

Le moulage et le démoulage de la pièce 50 de l'antenne sont ensuite conduits de la même façon qu'il a été décrit pour la pièce 40.

Dans un second exemple de mise en oeuvre du procédé selon l'invention, les moules peuvent être réalisés par emboutissage d'une tôle comme il est montré sur les figures 4a et 4b. Cette dernière technique présente un certain nombre d'avantages supplémentaires. En premier lieu, il est utilisé un poids moins grand de matériau métallique pour réaliser les moules, ce qui en réduit le coût et en facilite la mise en oeuvre dans le cas de grandes pièces, peu aisées à manipuler. D'autre part l'emboutissage est une opération plus simple et moins coûteuse que l'usinage. En effet, dans le cas d'une fabrication en grande série, un grand nombre de moules est nécessaire, et un faible coût de fabrication des moules est recherché au même titre qu'un faible coût des pièces elles-mêmes. De plus la tôle emboutie présente un état de surface suffisamment bon pour éviter l'opération de polissage. Enfin la tôle emboutie est souple et facilite le démoulage.

En dehors des simplifications et des particularités exposées ci-dessus, la mise en oeuvre du procédé selon l'invention à l'aide de moules en tôle emboutie est conduite comme il a été décrit pour le moulage à l'aide de moules usinés.

L'une ou l'autre méthode est choisie en fonction de la précision recherchée.

Il est à noter que dans bien des cas, on pourra employer un moule embouti à la place d'un moule usiné plus précis. En effet, la précision perdue sur le moule embouti est gagnée sur le moulage, puisque la couche intermédiaire destinée à faciliter le démoulage a, dans le procédé selon l'invention, une épaisseur négligeable, étant une simple couche de passivation.

## Revendications

1. Procédé de réalisation d'un corps moulé en matière plastique revêtu d'une couche métallique selon lequel, une couche intermédiaire destinée à faciliter le démoulage ayant été préalablement formée à la surface d'un moule, (3, 4) a la couche métallique est déposée dans le moule avant l'introduction de la matière plastique, et selon lequel d'abord, le moule est métallique et la couche intermédiaire est formée par passivation du métal du moule, ensuite la couche métallique de revêtement est déposée par électrolyse et la matière plastique est introduite dans le moule ainsi préparé et, enfin, après durcissement de la matière plastique, le démoulage est effectué en pratiquant un traitement thermique.

2. Procédé selon la revendication 1, caractérisé en ce que le moule métallique est réalisé par usinage d'une pièce métallique massive et sa surface polie électrolytiquement.

3. Procédé selon la revendication 1, caractérisé en ce que le moule est en tôle emboutie.

4. Procédé selon l'une des revendications 1 à 3, caractérisé en ce que le plastique est une résine thermodurcissable coulée dans le moule.

5. Procédé selon l'une des revendications 1 à 3, caractérisé en ce que le plastique est une résine thermoplastique injectée à chaud dans le moule.

6. Procédé selon l'une des revendications 1 à 5, caractérisé en ce que le moule est en alliage fer-nickel-chrome passivé chimiquement et en ce que le traitement thermique utilisé pour le démoulage est un refroidissement.

7. Procédé selon l'une des revendications 1 à 5, caractérisé en ce que le moule est en aluminium passivé par une couche d'oxyde et en ce que le traitement thermique utilisé pour le démoulage est un réchauffement.

8. Procédé selon l'une des revendications 1 à 7, caractérisé en ce que la couche métallique est en un composé de cuivre, ou argent, ou or, et de nickel.

9. Antenne plane hyperfréquence du type à lignes microrubans associées à un support diélectrique, caractérisé en ce que les parties destinées à former les cavités des éléments rayonnants ou celles des lignes d'alimentation sont réalisées par un procédé selon l'une des revendications 1 à 8.

## Patentansprüche

1. Verfahren zur Herstellung eines aus Kunststoff gepreßten Körpers (50), der mit einer metallischen Schicht (15) versehen ist, wobei nach diesem Verfahren zum Erleichtern der Entfernung aus der Matrize vorher auf der Oberfläche einer Matrize eine Zwischenschicht vorgesehen ist, wobei die Metallschicht vor dem Anbringen des Kunststoffs in der Matrize angebracht wird, und wobei nach diesem Verfahren zunächst die Matrize aus Metall ist und die Zwischenschicht durch Passivierung des Metalls der Matrize geformt wird, wonach die metallische Deckschicht durch Elektrolyse angebracht wird und der Kunststoff in die auf diese Weise vorbereitete Matrize eingeführt wird, und wonach, zum Schluß, nach dem Aushärten des Kunststoffs durch eine Wärmebehandlung die Entformung durchgeführt wird.

2. Verfahren nach Anspruch 1, dadurch gekennzeichnet, daß die metallische Matrize durch Bearbeitung eines massiven Metallteiles und durch elektrolytische Polierung dessen Oberfläche erhalten wird.

3. Verfahren nach Anspruch 1, dadurch gekennzeichnet, daß die Matrize aus gestanztem Blech besteht.

4. Verfahren nach einem der Ansprüche 1 bis 3, dadurch gekennzeichnet, daß der Kunststoff ein in die Matrize gegossenes thermohärtendes Harz ist.

5. Verfahren nach einem der Ansprüche 1 bis 3, dadurch gekennzeichnet, daß der Kunststoff ein warm in die Matrize eingespritztes thermoplastisches Harz ist.

6. Verfahren nach einem der Ansprüche 1 bis 5, dadurch gekennzeichnet, daß die Matrize aus einer chemisch passivierten Eisen-Nickel-Chromlegierung besteht und daß die zum Entformen benutzte thermische Behandlung eine Abkühlbehandlung ist.

7. Verfahren nach einem der Ansprüche 1 bis 5, dadurch gekennzeichnet, daß die Matrize aus durch eine Oxidschicht passiviertem Aluminium besteht und daß die zum Entformen benutzte thermische Behandlung eine Wärmebehandlung ist.

8. Verfahren nach einem der Ansprüche 1 bis 7, dadurch gekennzeichnet, daß die Metallschicht aus einem Gemisch aus Kupfer, oder Silber, oder Gold und Nickel besteht.

9. Flache HF-Antenne vom Mikrostreifenleitungentyp mit einem dielektrischen Träger, dadurch gekennzeichnet, daß die zum Bilden der Hohlräume der Strahlungselemente oder diejenigen der Speiseleitungen bestimmten Teile durch ein Verfahren nach einem der Ansprüche 1 bis 8 verwirklicht worden sind.

## Claims

1. A method of manufacturing a moulded body (50) of a plastic material covered with a metallic layer (15), according to which an intermediate layer which serves to facilitate the removal from the mould has been previously formed on the surface of a mould (3, 4), the metallic layer being deposited in the mould before the plastic material is introduced, and according to which, the mould is metallic and firstly the intermediate layer is formed by passivation of the metal of the mould, after which the metallic coating layer is deposited by an electrolytic method and the plastic material is introduced into the mould thus prepared, and, finally, after hardening of the plastic material the removal from the mould is effected by applying a thermal treatment.

2. A method as claimed in Claim 1, characterized in that the metallic mould is manufactured from a solid metallic member by machining and its surface is polished electrolytically.

3. A method as claimed in Claim 1, characterized in that the mould is of stamped sheet metal.

4. A method as claimed in any of the Claims 1 to 3, characterized in that the plastic material is a thermocurable resin poured into the mould.

5. A method as claimed in any of the Claims 1 to 3, characterized in that the plastic material is a thermoplastic resin injected into the mould while hot.

6. A method as claimed in any of the Claims 1 to 5, characterized in that the mould is of an iron- nickel-chromium alloy passivated chemically and in that the thermal treatment for the removal from the mould is a cooling treatment.

7. A method as claimed in any of the Claims 1 to 5, characterized in that the mould is of aluminium passivated by a layer of oxide and in that the thermal treatment used for the removal from the mould is a heating treatment.

8. A method as claimed in any of the Claims 1 to 7, characterized in that the metallic layer is a compound of copper, or silver, or gold, and nickel.

9. Flat hyperfrequency aerial of the type having microstrip lines connected to a dielectric substrate, characterized in that the parts destined to form the cavities of the radiation elements or the cavities of the supply lines are manufactured by a method as claimed in any of the Claims 1 to 8.
